# EUROPÄISCHE PATENTSCHRIFT

(11) **EP 1 557 241 B1**
(45) Veröffentlichungstag und Bekanntmachung des Hinweises auf die Patenterteilung: **25.07.2007**
(21) Anmeldenummer: 04024901.3
(22) Anmeldetag: 20.10.2004
(51) Int. Cl.: B24C 11/00, B24C 1/00, B24C 7/00, C22F 1/04

(54) **Verfahren zur Behandlung von Aluminiumgussteilen**
Process of treating cast aluminium parts
Procédé de traitement de pièces en aluminium coulé

(30) Priorität: 23.01.2004 DE 102004003420
(43) Veröffentlichungstag der Anmeldung: 27.07.2005
(73) Patentinhaber: Dr.Ing. h.c. F. Porsche Aktiengesellschaft, 70435 Stuttgart (DE)
(72) Erfinder: Lösken, Marc, 70806 Kornwestheim (DE); Heine, Olaf, 70806 Kornwestheim (DE)

(56) Entgegenhaltungen:
- DE-A1- 4 303 339
- DE-A1- 10 237 402
- US-A- 5 081 799
- US-A- 5 681 205
- US-A1- 2004 173 767

## Beschreibung

Die Erfindung betrifft ein Verfahren zur Behandlung von Aluminiumgussteilen nach dem Oberbegriff des Patentanspruchs 1.

Aluminiumgussteile wie sie bspw. als Zylinderkurbelgehäuse, Zylinderkopf oder dgl. bei Brennkraftmaschinen eingesetzt werden erfahren über ihren Lebenszyklus durch Oberflächenbelastungen, Temperatureinwirkungen usw. vor allem an ihren Außenseiten optische Qualitätsbeeinträchtigungen. Letztere können durch gezielte Oberflächenbehandlungen zumindest reduziert werden.

Es ist ein Strahlkopf für Hochdruck-Sandstrahlanlagen bekannt, DE 41 27 886 A1, bei dessen Betrieb ein Wasser-Sandstrahl-Gemisch mit relativ geringem Druck (weniger 1 bar) durch Strahlmittel-Zuführung in einen Raum befördert wird. Gleichzeitig wird über die Hochdruck-Wasserzuführung unter hohem Druck (Größenordnung 100 bar) Wasser in besagten Raum eingebracht.

In der DE 34 15 174 C2 wird ein Verfahren zum Druckluftstrahlen behandelt, wobei ein körniges Strahlmittel durch einen Tragluftstrom gefördert, und beschleunigt wird - Hauptstrom - und zum Befeuchten des Strahlmittels mittels eines Zusatzluftstroms in diesem Hauptstrom eine Flüssigkeit, insbesondere Wasser in verteilter Form eingebracht wird.

Die US-A-5 081 799 beschreibt eine Vorrichtung zum Bestrahlen eines Werkstücks mit einer Mischung aus feinen Teilchen und Druckluft. Dabei wird zum Entfernen von Beschichtungen von Aluminiumüberflächen vorgeschlagen, der Druckluft anorganische Salze beizumengen.

Es ist Aufgabe der Erfindung, ein Verfahren zur Behandlung von Aluminiumgussteilen, vorzugsweise für Brennkraftmaschinen zu schaffen, durch das die Oberflächen dieser Aluminiumgussteile einen hochwertigen Qualitätsstand erhalten. Dabei sollte aber auch sichergestellt werden, dass das Verfahren auf wirtschaftliche Weise durchführbar ist.

Erfindungsgemäß wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, dass die Behandlung der Aluminiumgussteile durch Trockenstrahlen im Niederdruckbereich -7 barzu qualitativ guten Oberflächen an besagten Aluminiumgussteilen führt. Dabei wird der Druckluft ein Gemisch aus Salzkristallen - Kaliumsulfat und Soda - beigemengt, wodurch eine Befreiung dieser Oberflächen von Partikeln auf gründliche, jedoch schonende Weise, und zwar mit abrasiver Wirkung erfolgt. Schließlich werden die Aluminiumgussteile dann vorzüglich behandelt, wenn die Schritte 1 bis 7 angewandt werden.

In der Zeichnung wird ein Ausführungsbeispiel der Erfindung gezeigt, das nachstehend näher beschrieben wird.

Es zeigen
- Fig. 1: eine schematische Brennkraftmaschine mit Aluminiumgussteilen, die mit dem Verfahren nach der Erfindung behandelt werden;
- Fig. 2: ein schematische Einrichtung zur Anwendung des Verfahrens nach der Erfindung;
- Fig. 3: ein Diagramm bezüglich Ablauf des Verfahrens nach der Erfindung.

Eine Brennkraftmaschine 1 umfasst Aluminiumgussteile 2 und 3 mit jeweils einer Außenseite As und einer Innenseite Is, die durch ein Zylinderkurbelgehäuse und einen Zylinderkopf gebildet werden. Weitere Aluminiumgussteile der Brennkraftmaschine 1 sind eine Ventilhaube 4, eine Kurbelwellenlagerbrücke 5 und eine Ölwanne 6. An der Brennkraftmaschine 1 sind ferner eine Kurbelwelle 7 und Nockenwellen 8 und 9 vorgesehen.

Zur Behandlung der Oberflächen der Außenseite As und der Innenseite Is der Aluminiumgussteile 2 und 3 wird ein Verfahren angewandt, bei dem zunächst die Außenseite As mit einem Trockenstrahlen und danach die Innenseite Is der besagten Aluminiumgussteile 2 und 3 mit dem gleichen Trockenstrahlen von Partikeln befreit werden. Dabei wird Druckluft mit hoher Geschwindigkeit auf die Außenseite As bzw. die Innenseite Is der Aluminiumdruckgussteile 2 und 3 aufgebracht, und zwar mittels einer Strahleinrichtung 10, die mit einem Druck um 7 bar arbeitet. Durch die Aufprallenergie des Trockenstrahlens werden Verunreinigungen, Ablagerungen, Korrosion und Farbe von den Aluminiumgussteilen 2 und 3 befreit. Als Strahlwinkel α zwischen Strahleinrichtung 10 und den Oberflächen für fest anhaftende Partikel eignen sich 80° bis 90°; für lockere Lackschichten oder andere leicht anhaftende Schichten flachere Winkel, damit das Strahlmedium unter das Partikelmaterial dringen kann und es losbricht.

Der Druckluft des Trockenstrahlens wird ein Gemisch aus Salzkristallen beigemengt, die Kaliumsulfat - K2SO4 - und Soda - Na2C03 - umfassen, wobei das Kalium abrasive Wirkung besitzt.

Für die Durchführung des Verfahrens werden folgende Verfahrensschritte eingesetzt:
1. Schritt: Die Aluminiumgussteile werden an ihren Außenseiten mittels Trockenstrahlen behandelt, wobei dem Trockenstrahlen ein Gemisch aus Kaliumsulfat und Soda beigemengt wird,
2. Schritt: Die Aluminiumgussteile werden durch Blasen unter Verwendung von Druckluft beaufschlagt,
3. Schritt: Die Aluminiumgussteile werden an ihren Innenseiten mittels Trockenstrahlen behandelt, wobei dem Trockenstrahlen feinkörniges Soda beigemengt wird,
4. Schritt: Die Aluminiumgussteile werden durch Spülen bspw. mit Zitronensäure von Strahlmittel befreit,
5. Schritt: Die Aluminiumgussteile werden in einem Tauchbad von Partikeln befreit,
6. Schritt: Die Aluminiumgussteile werden in ein Spülbad eingetaucht,
7. Schritt: Die Aluminiumgussteile werden mittels eines Trocknungsprozesses behandelt.

Zur Optimierung dieses aus 7 Schritten bestehenden Verfahrens kann beim 5. Schritt ein alkalisches Tauchbad eingesetzt werden, wobei im Tauchbad Turbulenzen zur Entfernung von Partikeln von den Aluminiumgussteilen 2 und 3 erzeugt werden. Schließlich besteht die Möglichkeit im 6. Schritt dem Spülbad entsalztes Wasser beizugeben, dem auch noch eine flüssige Konservierung beigemengt werden kann.

## Patentansprüche

1. Verfahren zur Behandlung von Aluminiumgussteilen, vorzugsweise für Brennkraftmaschinen, bei dem die Aluminiumgussteile mittels Strahlen bearbeitet werden, wobei die Aluminiumgussteile (2 und 3) durch Trockenstrahlen im Niederdruckbereich behandelt werden, und wobei der Druckluft ein Gemisch aus Salzkristallen beigemengt wird, dergestalt, dass eine Oxidschicht und darunter liegende Verunreinigungen und Korrosion ohne Materialabtrag entfernt werden, **dadurch gekennzeichnet, dass** das Verfahren folgende Schritte in der folgenden Reihenfolge umfasst:
1. Schritt: Die Aluminiumgussteile (2 und 3) werden an ihren Außenseiten (As) mittels Trockenstrahlen behandelt, wobei dem Trockenstrahlen ein Gemisch aus Kaliumsulfat (K2S04) und Soda (Na2C03) beigemengt wird,
2. Schritt: Die Aluminiumgussteile (2 und 3) werden durch Blasen unter Verwendung von Druckluft beaufschlagt:
3. Schritt: Die Aluminiumgussteile (2 und 3) werden an ihren Innenseiten (Is) mittels Trockenstrahlen behandelt, wobei dem Trockenstrahlen feinkörniges Soda beigemengt wird
4. Schritt: Die Aluminiumgussteile (2 und 3) werden durch Spülen bspw. mit Zitronensäure von Strahlmittel befreit,
5. Schritt: Die Aluminiumgussteile (2 und 3) werden in einem Tauchbad von Partikeln befreit;
6. Schritt: Die Aluminiumgussteile (2 und 3) werden in ein Spülbad eingetaucht,
7. Schritt. Die Aluminiumgussteile (2 und 3) werden mittels eines Trocknungsprozess behandelt.

2. Verfahren nach Anspruch 1, **dadurch gekennzeichnet, dass** das Trockenstrahlen mit einem Druck bis zu 7 bar erfolgt.

3. Verfahren nach Anspruch 1 oder 2, **dadurch gekennzeichnet, dass** im 5. Schritt das Tauchbad von alkalischer Gattung ist, wobei im Tauchbad Turbulenzen zur Entfernung von Partikeln von den Aluminiumgussteilen (2 und 3) erzeugt werden.

4. Verfahren nach Anspruch 1 oder 2, **dadurch gekennzeichnet, dass** im 6. Schritt das Spülbad entsalztes Wasser umfasst, dem eine flüssige Konservierung beigemengt wird.

## Claims

1. A method of treating aluminium castings, preferably for internal-combustion engines, in which the aluminium castings are processed by means of blasting, wherein the aluminium castings (2 and 3) are treated by dry blasting in the low-pressure range and wherein a mixture of salt crystals is added to the compressed air so that an oxide layer and underlying impurities and corrosion are eliminated without removal of material, **characterised in that** the method comprises the following steps in the following order:
1^{st} step: the aluminium castings (2 and 3) are treated on their outer surfaces (As) by means of dry blasting, wherein a mixture of potassium sulphate (K₂SO₄) and soda (Na₂CO₃) is added to the dry blasting process;
2^{nd} step: the aluminium castings (2 and 3) are subjected to a blowing action using compressed air;
3^{rd} step: the aluminium castings (2 and 3) are treated on their inner surfaces (Is) by means of dry blasting, wherein fine-grained soda is added to the dry blasting process;
4^{th} step: the aluminium castings (2 and 3) are liberated of blasting medium by being rinsed, e.g. with citric acid;
5^{th} step: the aluminium castings (2 and 3) are liberated of particles in a dipping bath;
6^{th} step: the aluminium castings (2 and 3) are dipped into a rinsing bath;
7^{th} step: the aluminium castings (2 and 3) are treated by means of a drying process.

2. A method according to claim 1, **characterised in that** the dry blasting process is carried out at a pressure up to 7 bar.

3. A method according to claim 1 or 2, **characterised in that** the dipping bath in the 5^{th} step is of an alkaline type, wherein turbulence is generated in the dipping bath for the removal of particles from the aluminium castings (2 and 3).

4. A method according to claim 1 or 2, **characterised in that** the rinsing bath in the 6^{th} step comprises demineralised water, to which a liquid preservative is added.

## Revendications

1. Procédé de traitement de pièces moulées en aluminium, de préférence pour des moteurs à combustion interne, dans lequel les pièces moulées en aluminium sont usinées par sablage, les pièces moulées en aluminium (2 et 3) étant traitées par sablage à sec dans la plage de basse pression et un mélange de cristaux de sel étant ajouté à l'air comprimé de manière à éliminer une couche d'oxyde et les impuretés se trouvant en dessous et la corrosion sans enlèvement de matière, **caractérisé en ce que** le procédé comprend les étapes suivantes, dans l'ordre suivant :
1ère étape : les pièces moulées en aluminium (2 et 3) sont traitées sur leurs côtés extérieurs (As) par sablage à sec, un mélange de sulfate de potassium (K2S04) et de soude (Na2CO3) étant ajouté à l'agent de sablage à sec,
2ème étape : les pièces moulées en aluminium (2 et 3) sont alimentées par l'utilisation d'air comprimé,
3ème étape : les pièces moulées en aluminium (2 et 3) sont traitées sur leurs côtés intérieurs (Is) par sablage à sec, une soude à grains fins étant ajoutée au sablage à sec,
4ème étape: les pièces moulées en aluminium (2 et 3) sont débarrassées de l'agent de sablage à l'aide d'un rinçage, par exemple avec de l'acide citrique,
5ème étape : les pièces moulées en aluminium (2 et 3) sont débarrassées des particules dans un bain d'immersion,
6ème étape: les pièces moulées en aluminium (2 et 3) sont immergées dans un bain de rinçage,
7ème étape : les pièces moulées en aluminium (2 et 3) sont traitées à l'aide d'un processus de séchage.

2. Procédé selon la revendication 1, **caractérisé en ce que** le sablage à sec est réalisé avec une pression atteignant 7 bars.

3. Procédé selon la revendication 1 ou 2, **caractérisé en ce que**, au cours de la 5ème étape, le bain d'immersion est de type alcalin, des turbulences étant générées dans le bain d'immersion pour éliminer les particules des pièces moulées en aluminium (2 et 3).

4. Procédé selon la revendication 1 ou 2, **caractérisé en ce que**, au cours de la 6ème étape, le bain de rinçage contient de l'eau déminéralisée à laquelle un agent de conservation liquide est ajouté.
